# EUROPÄISCHE PATENTSCHRIFT

(11) **EP 0 925 810 B1**
(45) Veröffentlichungstag und Bekanntmachung des Hinweises auf die Patenterteilung: **05.07.2006**
(21) Anmeldenummer: 98123356.2
(22) Anmeldetag: 08.12.1998
(51) Int. Cl.: A63B 53/04, C23C 4/10

(54) **Golfschläger mit thermisch gespritzter Beschichtung**
Golf club with a thermally sprayed coating
Club de golf avec revêtement appliqué par pulvérisation thermique

(30) Priorität: 23.12.1997 DE 19757736
(43) Veröffentlichungstag der Anmeldung: 30.06.1999
(73) Patentinhaber: Linde AG, 65189 Wiesbaden (DE)
(72) Erfinder: Heinrich, Peter Dipl.-Ing, 82110 Germering (DE); Kreye, Heinrich, Prof. Dr.-Ing., 22175 Hamburg (DE)
(74) Vertreter: Obermüller, Bernhard

(56) Entgegenhaltungen:
- EP-A- 0 484 533
- WO-A-97/20961
- US-A- 5 019 429
- US-A- 5 272 802
- US-A- 5 851 158
- DATABASE WPI Section Ch, Week 9318 Derwent Publications Ltd., London, GB; Class L02, AN 93-148534 XP002097504 & JP 05 084335 A (MITSUBISHI MATERIALS CORP), 6. April 1993
- DATABASE WPI Section Ch, Week 8525 Derwent Publications Ltd., London, GB; Class M13, AN 85-150346 XP002097505 & JP 60 083677 A (MARUMAN GOLF CO LTD) , 11. Mai 1985

## Beschreibung

Die Erfindung betrifft Verfahren zur Herstellung eines beschichteten Golfschlägers mit einer Schlagfläche zum Schlagen von Golfbällen, wobei zumindest im Bereich der Schlagfläche eine Beschichtung mittels eines thermischen Spritzverfahrens aufgebracht wird.

Beim Golfspielen ist es wichtig, den Golfball aus den unterschiedlichsten Situationen heraus unter Berücksichtigung der Entfernung, des Untergrundes, etwaiger Hindernisse etc. möglichst kontrolliert in Richtung des Loches schlagen zu können. Um diesen unterschiedlichen Anforderungen gerecht werden zu können, werden gewöhnlich verschiedenartige Golfschläger eingesetzt. Der Spieler wählt üblicherweise den für anstehenden Schlag seiner Meinung nach geeigneten Schläger aus. Die einzelnen Schläger unterscheiden sich dabei in der Regel hinsichtlich des Schlägermaterials, zumindest im Bereich des Schlägerkopfes, der die Schlagfläche enthält, des Anstellwinkels der Schlagfläche und der Oberflächenbeschaffenheit im Bereich der Schlagfläche.

Die US 5272802 beinhaltet das thermische Beschichten der Schlagfläche von Golfschlägern. Mit der Beschichtung soll v.a. das Trägheitsmoment des Golfschlägers beeinflusst werden. Besonders empfohlen wird das Plasmaspritzen, da das Plasmaspritzen zu einer besonders fest haftenden Schicht führt. Auch in der WO 97/20961 ist das Beschichten der Schlagfläche eines Golfschlägers mittels Flammspritzen und Plasmaspritzen offenbart, wobei das Beschichten durch Spritzen von geschmolzenen keramischen Partikeln erfolgt.

Der vorliegenden Erfindung liegt die Aufgabe zugrunde, ein Verfahren anzugeben, um Golfschläger hinsichtlich ihrer Schlageigenschaften weiter zu verbessern und sie vor allem im Bereich ihrer Schlagfläche so auszugestalten, dass die Möglichkeiten, Fähigkeiten und Eignungen für bestimmte Einsatzfälle vergrößert werden. Es sollten einerseits möglichst Schläger zur Verfügung gestellt werden, die auch besonders weite Schläge zulassen oder gar überhaupt erst ermöglichen. Auf der anderen Seite sollten aber auch Schläger für gefühlvolle weiche Schläge über geringe Entfernungen bereitgestellt werden. Schließlich sollten auch Golfschläger für Schläge mit Drall aufgezeigt werden.

Die gestellte Aufgabe wird dadurch gelöst, dass die Beschichtung mittels Kaltgasspritzens aufgebracht wird, wobei ein Pulver mit Partikelgrößen von 5 bis 100 µm eingesetzt wird.

Der Vorteil der Erfindung liegt darin, dass durch die Herstellung der Beschichtung des Golfschlägers unter Anwendung eines thermischen Spritzverfahrens eine weite Palette an Golfschlägern unterschiedlichster Eigenschaften der Beschichtung zur Verfügung gestellt werden kann, welche eine optimale Anpassung der Eigenschaften und insbesondere der Oberflächeneigenschaften der Schlagfläche zusätzlich zu den Möglichkeiten erlaubt, die durch die Wahl des Materials des Schlägers und insbesondere des Schlägerkopfes ohnehin schon geboten werden. Thermische Spritzverfahren bieten die Möglichkeiten der Herstellung von Schlägerbeschichtungen aus den unterschiedlichsten Materialien, wobei die thermischen Spritzverfahren Schichtzusammensetzungen ermöglichen, die andere Herstellungsverfahren von Beschichtungen nicht zulassen.

Thermische Spritzverfahren zeichnen sich im wesentlichen dadurch aus, daß sie gleichmäßig aufgetragene Beschichtungen von hoher Qualität und Güte ermöglichen. Durch thermische Spritzverfahren aufgetragene Beschichtungen können durch Variation der Spritzmaterialien und/oder der Verfahrensparameter an unterschiedliche Anforderungen angepaßt werden. Die Spritzmaterialien können dabei in Form von Drähten, Stäben oder als Pulver verarbeitet werden. Es kann zusätzlich eine Nachbehandlung vorgesehen sein.

Das thermische Spritzen zum Beschichten kennt als Verfahrensvarianten grundsätzlich das autogene Flammspritzen oder das Hochgeschwindigkeits-Flammspritzen, das Lichtbogenspritzen, das Plasmaspritzen, das Detonationsspritzen und das Laserspritzen.

Thermische Spritzverfahren werden in allgemeiner Form beispielsweise in
- *Übersicht und Einführung in das "Thermische Spritzen",* Peter Heinrich, Linde-Berichte aus Technik und Wissenschaft, 52/1982, Seiten 29 bis 37,
   oder
- *Thermisches Spritzen - Fakten und Stand der Technik,* Peter Heinrich, Jahrbuch Oberflächentechnik 1992, Band 48, 1991, Seiten 304 bis 327, Metall-Verlag GmbH,
beschrieben.

In jüngerer Zeit wurde darüber hinaus ein weiteres thermisches Spritzverfahren entwickelt, welches auch als Kaltgasspritzen bezeichnet wird. Es handelt sich dabei um eine Art Weiterentwicklung des Hochgeschwindigkeits-Flammspritzens. Dieses Verfahren ist beispielsweise in der europäischen Patentschrift EP 0 484 533 B1 beschrieben. Beim Kaltgasspritzen kommt ein Zusatzwerkstoff in Pulverform zum Einsatz. Die Pulverpartikel werden beim Kaltgasspritzen jedoch nicht im Gasstrahl geschmolzen. Vielmehr liegt die Temperatur des Gasstrahles unterhalb des Schmelzpunktes der Zusatzwerkstoffpulverpartikel (EP 0 484 533 B1). Im Kaltgasspritzverfahren wird also ein im Vergleich zu den herkömmlichen Spritzverfahren "kaltes" bzw. ein vergleichsweise kälteres Gas verwendet. Gleichwohl wird das Gas aber ebenso wie in den herkömmlichen Verfahren erwärmt, aber in der Regel lediglich auf Temperaturen unterhalb des Schmelzpunktes der Pulverpartikel des Zusatzwerkstoffes.

Je nach dem verwendeten thermischen Spritzverfahren ergibt sich eine bestimmte Beschichtung des Golfschlägers mit bestimmten Eigenschaften. Die besten Ergebnisse konnten erzielt werden, wenn die Beschichtung mittels des Kaltgasspritzverfahrens aufgebracht wird. Beim Kaltgasspritzen können die Pulverpartikel auf eine Geschwindigkeit von 300 bis 1600 m/s beschleunigt werden. Es eignen sich dabei insbesondere Geschwindigkeiten der Pulverpartikel zwischen 1000 und 1600 m/s, besonders bevorzugt zwischen 1250 und 1600 m/s, da in diesem Fall die Energieübertragung in Form von kinetischer Energie besonders hoch ausfällt.

Für die Beschichtung der Golfschläger mittels thermischen Spritzens können als Spritzmaterialien insbesondere Metalle, Metallegierungen, Oxide (insbesondere Al₂O₃ und/oder TiO₂), Carbide, Boride, Kunststoffe oder Mischungen der vorgenannten Stoffe verwendet werden.

Zur Herstellung der Golfschläger mittels der thermischen Spritzverfahren wird ein Pulver eingesetzt mit Partikelgrößen von 5 bis 100 µm.

Als Gase für das thermische Spritzen kommen beispielsweise Stickstoff, Helium, Argon, Neon, Krypton, Xenon, ein Wasserstoff enthaltendes Gas, ein kohlenstoffhaltiges Gas, insbesondere Kohlendioxid, Sauerstoff, ein Sauerstoff enthaltendes Gas, Luft oder Mischungen der vorgenannten Gase in Frage. Neben den aus der EP 0 484 533 B1 bekannten Gasen Luft und/oder Helium eignen sich auch für das den pulverförmigen Zusatzwerkstoff tragende Gas ein Stickstoff, Argon, Neon, Krypton, Xenon, Sauerstoff, ein Wasserstoff enthaltendes Gas, ein kohlenstoffhaltiges Gas, insbesondere Kohlendioxid, oder Mischungen der vorgenannten Gase und Mischungen dieser Gase mit Helium. Der Anteil des Helium am Gesamtgas kann bis zu 90 Vol.-% betragen. Bevorzugt wird ein Heliumanteil von 10 bis 50 Vol.-% im Gasgemisch eingehalten.

Es hat sich gezeigt, daß durch den Einsatz dieser unterschiedlichen Gase und Gasgemischen zum Beschleunigen und Tragen eines pulverförmigen Zusatzwerkstoffes bzw. Spritzmaterials die Flexibilität und Wirksamkeit des thermischen Spritzverfahrens beim Beschichten von Golfschlägern wesentlich vergrößert werden kann. Die so hergestellten Schichten haften sehr gut auf den verschiedensten Substratwerkstoffen, beispielsweise auf den Metallen oder Metallegierungen der Golfschläger und insbesondere des Schlägerkopfes im Bereich der Schlagfläche. Die Beschichtungen sind von hoher Güte, weisen eine außerordentlich geringe Porosität auf und besitzen derartige Spritzoberflächen, daß sich in der Regel eine Nacharbeitung erübrigt. Die erwähnten Gase besitzen eine ausreichende Dichte und Schallgeschwindigkeit, um die erforderlichen hohen Geschwindigkeiten der Pulverpartikel insbesondere beim Kaltgasspritzen gewährleisten zu können. Das Gas kann dabei inerte und/oder reaktive Gase enthalten.

Die Erfindung bietet die Möglichkeit, Golfschläger mit Schlagflächen mit vergleichsweise hoher Federenergie bereitzustellen. Diese werden bevorzugt zum weiten Schlagen eingesetzt (sogenannte Patter). Es hat sich gezeigt, daß diese erfindungsgemäßen Golfschläger extrem weite Schläge ermöglichen, die trotz der größeren Weite nicht unkontrollierter werden.

Mittels des Kaltgasspritzverfahrens können auch weiche Beschichtung aufgebracht werden. Die so ausgestatteten Golfschläger sind in erster Linie für gefühlvolle Schläge über kürzere Distanzen und insbesondere zum Einputten gedacht.

Durch thermisch gespritzte Beschichtungen auf Golfschlägern können die Haftreibungskoeffizienten gegenüber herkömmlichen Golfschlägern erhöht werden. Dies liegt daran, daß durch geeignete ein hoher Haftreibungskoeffizient der Beschichtung im Bereich der Schlagfläche gegenüber dem Golfball erzielt werden kann. Mit derartigen Golfschlägern können Schläge mit Drall (z.B. Hook, Slice, Backspinn) problemlos ausgeführt werden.

Die thermisch gespritzte Beschichtung kann für den Golfschläger - gegebenenfalls auch zusätzlich zu anderen Eigenschaften - als Gleitschutz und/oder als Verschleißschutz dienen.

In praktischen Tests haben sich beispielsweise Golfschläger mit thermisch gespritzten Beschichtungen im Bereich der Schlagfläche hervorragend bewährt, deren Spritzbeschichtungen WCCo enthielten.

## Patentansprüche

1. Verfahren zur Herstellung eines beschichteten Golfschlägers mit einer Schlagfläche zum Schlagen von Golfbällen, wobei zumindest im Bereich der Schlagfläche eine Beschichtung mittels eines thermischen Spritzverfahrens aufgebracht wird, **dadurch gekennzeichnet, dass** die Beschichtung mittels Kaltgasspritzens aufgebracht wird, wobei ein Pulver mit Partikelgrößen von 5 bis 100 µm eingesetzt wird.

2. Verfahren nach Anspruch 1, **dadurch gekennzeichnet, dass** beim Kaltgasspritzverfahren Pulverpartikel auf 300 bis 1600 m/s, bevorzugt auf 1000 bis 1600 m/s, besonders bevorzugt auf 1250 bis 1600 m/s beschleunigt werden.

3. Verfahren nach Anspruch 1 oder 2, **dadurch gekennzeichnet, dass** als Spritzmaterialien Metalle, Metalllegierungen, Oxide (insbesondere Al₂O₃ und/oder TiO₂), Carbide, Boride, Kunststoffe oder Mischungen dieser Stoffe verwendet werden.

4. Verfahren nach einem der Ansprüche 1 bis 3, **dadurch gekennzeichnet, dass** beim Kaltgasspritzen in dem den pulverförmigen Zusatzwerkstoff tragende Gas bis zu 90 Vol.% Helium, bevorzugt 10 bis 50 Vol.% Helium im Gasgemisch enthalten ist.

## Claims

1. Process for producing a coated golf club having a striking face for striking golf balls, in which a coating is applied by means of a thermal spraying process at least in the region of the striking face, **characterized in that** the coating is applied by means of cold spraying using a powder with particle sizes of from 5 to 100 µm.

2. Process according to Claim 1, **characterized in that** during the cold spraying process powder particles are accelerated to 300 to 1600 m/s, preferably to 1000 to 1600 m/s, particularly preferably to 1250 to 1600 m/s.

3. Process according to Claim 1 or 2, **characterized in that** the spray materials used are metals, metal alloys, oxides (in particular Al₂O₃ and/or TiO₂), carbides, borides, plastics or mixtures of these materials.

4. Process according to any of Claims 1 to 3, **characterized in that** the gas which carries the pulverulent additional material in the cold spraying contains up to 90% by volume helium, preferably 10 to 50% by volume helium in the gas mixture.

## Revendications

1. Procédé de fabrication d'une canne de golf revêtue dotée d'une surface de percussion destinée à frapper des balles de golf, un revêtement étant appliqué au moins dans la zone de la surface de percussion au moyen d'un procédé de pulvérisation thermique, **caractérisé en ce que** le revêtement est appliqué par une pulvérisation dans un gaz froid dans laquelle on utilise une poudre de particules d'une taille de 5 à 100 µm.

2. Procédé selon la revendication 1, **caractérisé en ce que** dans l'opération de pulvérisation dans un gaz froid, les particules de poudre sont accélérées à 300 - 1600 m/s, de préférence à 1000 - 1600 ms/s et de façon particulièrement préférable à 1250 - 1600 m/s.

3. Procédé selon les revendications 1 ou 2, **caractérisé en ce que** comme matériaux de pulvérisation, on utilise des métaux, des alliages de métaux, des oxydes (en particulier Al₂O₃ et/ou TiO₂), des carbures, des borures, des matières synthétiques ou des mélanges de ces matières.

4. Procédé selon l'une des revendications 1 à 3, **caractérisé en ce que** le gaz qui transporte le matériau d'addition en poudre lors de la pulvérisation dans un gaz froid est un mélange de gaz qui contient jusque 90 % en volume d'hélium et de préférence de 10 à 50% en volume d'hélium.
